# EUROPÄISCHE PATENTSCHRIFT

(11) **EP 1 457 279 B1**
(45) Veröffentlichungstag und Bekanntmachung des Hinweises auf die Patenterteilung: **12.07.2006**
(21) Anmeldenummer: 04003451.4
(22) Anmeldetag: 17.02.2004
(51) Int. Cl.: B22D 11/06, F28F 5/02, B22D 11/128

(54) **Verfahren zur Herstellung einer hohlzylindrischen Giessrolle und Giessrolle**
Process for producing a hollow cylindrical casting roll and casting roll
Procédé de production d'un rouleau de coulée cylindrique creux et rouleau de coulée

(30) Priorität: 14.03.2003 DE 10311152
(43) Veröffentlichungstag der Anmeldung: 15.09.2004
(73) Patentinhaber: KM Europa Metal Aktiengesellschaft, 49074 Osnabrück (DE)
(72) Erfinder: Rode, Dirk, Dr., 49088 Osnabrück (DE)

(56) Entgegenhaltungen:
- EP-A- 0 320 572
- US-B1- 6 474 402
- PATENT ABSTRACTS OF JAPAN Bd. 0081, Nr. 66 (M-314), 2. August 1984 (1984-08-02) & JP 59 061551 A (HITACHI KINZOKU KK), 7. April 1984 (1984-04-07)

## Beschreibung

Die Erfindung betrifft einerseits ein Verfahren zur Herstellung einer hohlzylindrischen Gießrolle aus Kupfer oder einer Kupferlegierung sowie andererseits eine Gießrolle.

Sowohl die Hersteller von Gießanlagen als auch die Anwender von Gießrollen äußern in einem zunehmenden Umfang den Wunsch nach großformatigen Gießrollen. Dieser Wunsch ist anlagen- und konstruktionsbedingt. Die zur Fertigung von Gießrollen bislang zur Verfügung gestellten Gußblöcke stoßen jedoch bei Großformaten an die Grenze des technisch Machbaren. Infolge dessen ergeben sich Engpässe in der Bereitstellung von großformatigen Gießrollen.

Aus der DE 0 320 572 A2 ist es bekannt, Gießrollen zur Veränderung der Oberflächeneigenschaften mit einer Beschichtung zu versehen, wobei die Beschichtung eine erste Schicht aus Nickel in einer Stärke von 0,2 mm bis 0,6 mm und eine zweite Schicht aus Chrom mit einer Stärke von 0,02 mm bis 0,05 mm umfasst. Eine außenseitige Beschichtung der Gießrolle ist auch Gegenstand der JP 59061551.

In der US 6,474,402 B1 wird eine Gießrolle vorgeschlagen, die aus einzelnen scheibenförmigen Segmenten zusammengesetzt wird. Durch die gestapelte Anordnung lassen sich Gießrollen beliebiger Länge fertigen.

Der Erfindung liegt - ausgehend vom Stand der Technik - die Aufgabe zugrunde, ein Verfahren zur Herstellung einer hohlzylindrischen Gießrolle aus Kupfer oder einer Kupferlegierung zu schaffen, das insbesondere die Bereitstellung großformatiger Gießrollen in einfacher und wirtschaftlicher Weise ermöglicht. Ferner soll eine problemlos zu fertigende großformatige Gießrolle geschaffen werden.

Der verfahrensmäßige Teil dieser Aufgabe wird mit den im Patentanspruch 1 angegebenen Merkmalen gelöst.

Die Erfindung sieht jetzt zunächst vor, einen Gußblock mit verringerter Masse zu gießen und anschließend durch Warm- oder Kalt-Zwischenumformung weiter zu einem Hohlzylinder zu verarbeiten. Der Werkstoff, aus dem der Hohlzylinder gegossen wird, ist insbesondere ein für Gießrollen hervorragend geeigneter Kupferwerkstoff, wie z.B. eine ausscheidungsgehärtete Kupferlegierung.

Der Hohlzylinder kann aber auch als Rohrstrang gegossen sein.

Der Vorteil dieses ersten Verfahrensschritts liegt darin, daß die hohen Anforderungen an die Qualität eines Hohlzylinders hinsichtlich eines homogenen Gefüges mit einem kleineren Format bzw. geringerer Masse leichter zu gewährleisten sind. Auch kann eine Warm-/Kalt-Zwischenumformung nach dem Gießen eines Blocks bedeutend einfacher durchgeführt werden, wenn dessen Abmessungen bzw. Masse kleiner sind.

Der zweite Verfahrensschritt zur Schaffung einer großformatigen Gießrolle ist erfindungsgemäß die Erhöhung der Wanddicke des gegossenen Hohlzylinders durch eine Beschichtung um einige Millimeter bzw. sogar Zentimeter. Dabei erfolgt die Beschichtung zumindest auf der inneren Oberfläche des Hohlzylinders. Eine beidseitige Beschichtung zur Vergrößerung der Wanddicke ist denkbar. Wo die Erhöhung der Wanddicke durchgeführt wird, hängt unter anderem von dem Außendurchmesser einer Gießrolle ab. Da die Anforderungen an die im Einsatz mit einer Metallschmelze in Berührung kommende äußere Oberfläche einer Gießrolle üblicherweise deutlich höher sind als die der inneren Oberfläche, erweist sich in solchen Fällen die innere Beschichtung als vorteilhaft. Hierbei sind wegen der vereinfachten Handhabung größere Rollendurchmesser naturgemäß besser zu beschichten. Auch kann in einem solchen Fall die Qualitätsanforderung beanspruchungsgerecht verringert werden.

An die erfindungsgemäßen Verfahrensschritte Hohlzylinder gießen und Wanddickenerhöhung durch Beschichten kann sich in Abhängigkeit von dem jeweils eingesetzten Werkstoff sowie anderen Parametern bei Bedarf eine weitere Warm- oder Kaltumformung der Gießrolle anschließen.

Auch ist es erfindungsgemäß vorstellbar, daß unabhängig von der jeweiligen Ausführung einer Beschichtung die derart gefertigte großformatige Gießrolle auf einem Stahlkern fixiert werden kann. Das Fügen der Gießrolle mit dem Stahlkern wird dann zweckmäßig unter Einsatz des heißisostatischen Pressens ("Hippen") durchgeführt.

Die Art und Weise, wie die Wanddickenerhöhung durch Beschichtung auf den gegossenen Kern aufgebracht werden kann, ist in die freie Wahl des Fertigungsbetriebs gestellt. Eine vorteilhafte Ausführungsform wird aber gemäß Patentanspruch 2 darin gesehen, daß auf mindestens die innere der Oberflächen des gegossenen Hohlzylinders eine galvanische Beschichtung aufgebracht wird.

Eine weitere vorteilhafte Ausführungsform der Beschichtung wird in den Merkmalen des Patentanspruchs 3 erblickt. Danach wird auf mindestens die innere der Oberflächen des gegossenen Hohlzylinders eine thermische Spritzschicht aufgebracht.

Die Variationsbreite in der Bereitstellung von mit möglichst kleinen Massen gießbaren Hohlzylindern wird dann noch weiter erhöht, wenn nach Patentanspruch 4 mindestens zwei durch Beschichtung in der Wanddicke vergrößerte Hohlzylinder koaxial aneinander gefügt werden. Das Fügen erfolgt bevorzugt durch Schweißen, wobei das Schmelzstrahlschweißen (Elektronenstrahl- oder Laserstrahlschweißen) bzw. das Reibrührschweißen (friction stirr welding) angewendet werden kann. Insbesondere diese Schweißverfahren erlauben es, ausscheidungsgehärtete Werkstoffe einwandfrei zu fügen.

Eine großformatige Gießrolle, die aus mindestens einem gegossenen und anschließend mit einer die Wanddicke erhöhenden Beschichtung versehenen Hohlzylinder besteht, wobei die Beschichtung zumindest an der inneren Oberfläche des Hohlzylinders vorgesehen ist, ist in den Merkmalen des Patentanspruchs 5 gekennzeichnet.

Die Erfindung ist nachfolgend anhand von in den Zeichnungen dargestellten Ausführungsbeispielen näher erläutert. Die Figur 2 dient lediglich zur Illustrierung der beanspruchten Erfindung und ist nicht Ausführungsform der Erfindung, für die Schutz begehrt wird. Es zeigen:
- Figur 1: im Schema in der Perspektive eine Gießrolle;
- Figur 2: ebenfalls in schematischer perspektivischer Darstellung eine Gießrolle und
- Figur 3: in schematischer perspektivischer Darstellung eine Gießrolle in weiteren Varianten.

In der Figur 1 ist mit 1 eine großformatige Gießrolle bezeichnet. Die Gießrolle 1 setzt sich aus einem beispielsweise stranggegossenen Hohlzylinder 2 kleiner Masse und einer auf die innere Oberfläche 3 des Hohlzylinders 2 aufgebrachten, die Wanddicke WD erhöhenden Beschichtung 4 zusammen. Die Erhöhung der Wanddicke WD zur Schaffung einer großformatigen Gießrolle 1 ist durch ein thermisches Spritzverfahren oder durch eine galvanische Beschichtung durchgeführt worden.

Das Material des Hohlzylinders 2 und der Beschichtung 4 ist insbesondere ein ausscheidungsgehärteter Kupferwerkstoff.

In der Figur 2 ist eine großformatige Gießrolle 1a veranschaulicht, die sich aus einem beispielsweise auf dem Wege des Stranggießens hergestellten Hohlzylinder 5 kleiner Masse und einer auf die äußere Oberfläche 6 des Hohlzylinders 5 durch ein thermisches Spritzverfahren oder durch eine galvanische Beschichtung 7 aufgebrachte Wanddickenerhöhung zusammensetzt. Auch auf diese Weise kann die geringere Wanddicke des gegossenen Hohlzylinders 5 auf eine Wanddicke WD herauf gesetzt werden, die letztlich den Anforderungen an eine großformatige Gießrolle 1 a gerecht wird.

In der Figur 3 ist veranschaulicht, wie beschichtete, jedoch kürzere Hohlzylinder 2, 5 gemäß den Ausführungsformen der Figuren 1 oder 2 koaxial aneinander gefügt werden können, um die Massen beim Gießen eines Hohlzylinders 2 oder 5 noch mehr zu verringern und hierbei die Qualität des Hohlzylinders 2, 5 hinsichtlich seines homogenen Gefüges weiter zu verbessern.

Gemäß Figur 3 werden mithin z.B. zwei innenseitig beschichtete Hohlzylinder 2 über ihre einander zugewandten Stirnseiten 8, 9 koaxial aneinander gefügt. Das Fügen erfolgt durch Strahl- oder Reibrührschweißen. Die Fügestelle ist mit 10 bezeichnet.

Nach dem Fügen der beiden Hohlzylinder 2 zu einer großformatigen Gießrolle 11 kann ebenso wie bei den Ausführungsformen der Figuren 1 und 2 eine spanende Bearbeitung der Gießrolle 11 durchgeführt werden.

Auch sind umfangsseitige Verschleiß- oder Deckbeschichtungen 12 denkbar. Diese sind in der Figur 3 in strichpunktierter Linienführung angedeutet.

Ferner kann statt mindestens einer Verschleiß- oder Deckbeschichtung 12 die Gießrolle 11 mit einer den jeweiligen Anforderungen gerecht werdenden Verschleiß- oder Deckhülse 13 versehen sein. Eine solche in unterbrochener Linienführung veranschaulichte Verschleiß- oder Deckhülse 13 kann insbesondere durch heißisostatisches Pressen mit der Gießrolle 11 gefügt werden.

Schließlich ist es noch vorstellbar, daß die Gießrolle 11 auf einen Stahlkern 14 aufgebracht werden kann. Auch dieses Fügen von Gießrolle 11 und Stahlkern 14 kann bevorzugt durch heißisostatisches Pressen durchgeführt werden.

### Bezugszeichenaufstellung:

- 1 -: Gießrolle
- 2 -: Hohlzylinder
- 3 -: innere Oberfläche von 2
- 4 -: Beschichtung v. 3
- 5 -: Hohlzylinder
- 6 -: äußere Oberfläche von 5
- 7 -: Beschichtung v. 6
- 8 -: Stirnseite
- 9 -: Stirnseite
- 10 -: Fügestelle
- 11 -: Gießrolle
- 12 -: Verschleißbeschichtung
- 13 -: Hülse
- 14 -: Stahlkern

- WD -: Wanddicke
- 1 a -: Gießrolle

## Patentansprüche

1. Verfahren zur Herstellung einer hohlzylindrischen Gießrolle (1, 11) aus Kupfer oder einer Kupferlegierung, bei welchem zunächst ein Hohlzylinder (2) gegossen wird, worauf die Wanddicke (WD) des Hohlzylinders (2) durch eine Beschichtung (4) zumindest seiner inneren Oberfläche (3) erhöht wird.

2. Verfahren nach Patentanspruch 1, bei welchem auf mindestens die innere der Oberflächen (3) des Hohlzylinders (2) eine galvanische Beschichtung (4) aufgebracht wird.

3. Verfahren nach Patentanspruch 1, bei welchem auf mindestens die innere der Oberflächen (3) des Hohlzylinders (2) eine thermische Spritzschicht (4) aufgebracht wird.

4. Verfahren nach einem der Patentansprüche 1 bis 3, bei welchem mindestens zwei beschichtete Hohlzylinder (2) koaxial aneinander gefügt werden.

5. Gießrolle (1, 11), die aus mindestens einem gegossenen und anschließend mit einer die Wanddicke (WD) erhöhenden Beschichtung (4) versehenen Hohlzylinder (2) besteht, wobei die Beschichtung (4) zumindest an seiner inneren Oberfläche (3) vorgesehen ist.

## Claims

1. Method for the production of a hollow cylindrical casting roll (1, 11) made of copper or a copper alloy, wherein a hollow cylinder (2) is firstly cast, whereupon the wall thickness (WD) of the hollow cylinder (2) is increased by a coating (4) at least of its inner surface (3).

2. Method according to claim 1, wherein an electro-plated coating (4) is applied to at least the inner surface of the surfaces (3) of the hollow cylinder (2).

3. Method according to claim 1, wherein a thermal spray layer (4) is applied to at least the inner surface of the surfaces (3) of the hollow cylinder (2).

4. Method according to any one of claims 1 to 3, wherein at least two coated hollow cylinders (2) are joined to one another coaxially.

5. Casting roll (1, 11), which consists of at least one hollow cylinder (2) which is cast and then provided with a coating (4) increasing the wall thickness (WD), wherein the coating (4) is provided at least on its inner surface (3).

## Revendications

1. Procédé de fabrication d'un cylindre de coulée creux (1, 11) en cuivre ou en alliage de cuivre,
selon lequel on coule d'abord un cylindre creux (2), à la suite de quoi on augmente l'épaisseur de paroi (WD) du cylindre creux (2) par un revêtement (4) d'au moins sa surface interne (3).

2. Procédé selon la revendication 1,
selon lequel on applique un revêtement galvanique (4) sur au moins la surface interne (3) du cylindre creux (2).

3. Procédé selon la revendication 1,
selon lequel on applique une couche par pulvérisation thermique (4) sur au moins la surface interne (3) du cylindre creux (2).

4. Procédé selon l'une quelconque des revendications 1 à 3,
selon lequel on assemble coaxialement au moins deux cylindres creux (2) revêtus.

5. Cylindre de coulée (1, 11) constitué d'au moins un cylindre creux (2) coulé puis muni d'un revêtement (4) augmentant l'épaisseur de paroi (WD), le revêtement (4) étant prévu au moins sur sa surface interne (3).
